# EUROPÄISCHE PATENTSCHRIFT

(11) **EP 0 048 900 B1**
(45) Veröffentlichungstag und Bekanntmachung des Hinweises auf die Patenterteilung: **10.04.1985**
(21) Anmeldenummer: 81107371.7
(22) Anmeldetag: 17.09.1981
(51) Int. Cl.: G10K 11/32, H04R 31/00

(54) **Verfahren zur Herstellung fokussierender Piezoschwinger**
Process for the production of focussing piezoelectric resonators
Procédé pour la fabrication de résonateurs piézoélectriques focalisants

(30) Priorität: 29.09.1980 DE 3036631
(43) Veröffentlichungstag der Anmeldung: 07.04.1982
(73) Patentinhaber: SIEMENS AKTIENGESELLSCHAFT, 80333 München (DE)
(72) Erfinder: Diepers, Heinrich, Dr., D-8552 Höchstadt (DE); Schmidt, Klaus, D-8621 Marktgraitz (DE); Sachs, Bertram, D-8520 Erlangen (DE)

## Beschreibung

Die Erfindung betrifft ein Verfahren zur Herstellung fokussierender Piezoschwinger aus Piezokeramik durch Verformen.

Ein derartiges Verfahren ist aus der DE-A 2129906 bekannt. In der elektromedizinischen und der zerstörungsfreien Werkstoffprüfung werden Ultraschallschwinger eingesetzt, die zur mechanischen Fokussierung des Ultraschallstrahles z.B. zylindrisch oder sphärisch gekrümmt sind. Die Herstellung solcher Piezoschwinger erfolgt bislang durch Profilschleifen von ebenen Körpern auf handelsüblichen Maschinen oder von Hand. Das Schleifen der Profile erfordert einen hohen Aufwand an Werkzeugen und hohe Arbeitskosten, da hohe Genauigkeit, z.B. eine Oberflächengenauigkeit von ± 2 µm gefordert wird und die Dickentoleranz entlang der Krümmung, z.B. der Zylinderfläche ebenfalls etwa ± 2 _{J}lm betragen soll.

Der Erfindung liegt die Aufgabe zugrunde, unter Vermeidung der geschilderten Nachteile übliche bekannte Ultraschallschwinger herzustellen. Sie sollen bei kostensparender Technik gleiche Genauigkeit aufweisen.

Erfindungsgemäss wird diese Aufgabe da- durchgelöst,dasseinpiezokeramisches Material, vorzugsweise ein Piezokeramikstreifen in einer Form heiss verformt wird. Das Verfahren ist so flexibel, dass Radien von z.B. nur 5 mm formbar sind. Die Dicke der zu formenden Piezokeramikflächen oder -scheiben kann von wenigen 10 Mikrometern bis zu mehreren Millimetern (10 mm) betragen. Die bevorzugte Dicke liegt zwischen 0,1 und 0,2 mm. Das Verfahren ist in einfacher Weise durchführbar und erfordert keine besonderen Spezialkenntnisse. Es erspart das mechanische Profilschleifen und benötigt nicht einmal eine messtechnische Kontrolle.

Zum Verformen eines piezokeramischen Materials gemäss der Erfindung können Piezokeramikstreifen einer Dicke von 10 _{J}lm bis 10 mm in eine auf der Innenseite profilierte Form gelegt werden. Die belegte Form wird in einem Ofen 2-8 Stunden auf eine Temperatur zwischen 300 bis 1300°C erhitzt. Vorzugsweise wird zwei Stunden auf 1200°C erhitzt. Die Streifen mit der gewünschten Dickentoleranz von ± 2 µm können aus einem Block des Piezomaterials abgetrennt sein. Der in die Form eingelegte Piezokeramikstreifen schmiegt sich infolge von Hochtemperaturfliessprozessen der Geometrie der Form an. Eine zusätzliche Krafteinwirkung ist nicht unbedingt erforderlich. Sie kann aber vorteilhaft sein, da hierdurch die Heizzeit verringert wird. Ein Druck von 1 mbar bis 1 bar für die Belastung der Keramikstreifen beim Erhitzen ist geeignet. Das Material der Form wird der gewählten Heiztemperatur entsprechend ausgesucht. Vorzugsweise werden Al₂O₃ oder ZrO₂ Verwendet.

Das auf der Innenseite in die Form eingearbeitete Profil, beispielsweise ein Zylinderhohlschliff, wird formgetreu mit kleinster Toleranz (± 2 µm) von der Piezokeramik übernommen. Neben der Zylinderform können auch sphärisch geschliffene Stützkörper zur Formung von Schwingerkalotten oder stumpfwinklig geformte Stützkörper und ähnlich geformte Körper als Stützform eingesetzt werden.

Für die Durchführung des erfindungsgemässen Verfahrens sind alle Piezomaterialien geeignet. Mit besonderem Vorteil werden Blei-Zirkonat-Titanat-Keramik und Blei-Metaniobat-Keramikverwendet.

Nach dem erfindungsgemässen Verfahren hergestellte Piezoschwinger können als mechanisch fokussierende Schwinger vor allem in Ultraschalltransducern, insbesondere bei medizinischen Ultraschallarrays verwendet werden.

Im folgenden wird die Erfindung anhand der Zeichnung und eines Beispiels näher erläutert.

Die Figuren 1 und 2 zeigen in perspektivischer Darstellung Formen (Stützformen) mit einem auf der Innenseite aufliegenden Piezokeramikstreifen 1. Gemäss Fig. 1 hat die Innenseite der Stützform 2 einen Zylinderhohlschliff 3. Die Form 4 hat ein stumpfwinkeliges Innenprofil 5.

Fig. 3 zeigt eine Form 6 mit einem nach links und rechts anschliessenden stumpfwinkeligen Innenprofil 7.

### Beispiel

Auf einer Innenlochsäge werden Piezokeramikscheiben von ca. 40 x 80 x 0,29 mm gesägt.

Zwei ebene Scheiben werden übereinander in eine Form aus dichter A'₂0₃-Keramik eingelegt (Fig. 1) und mit einer gebogenen Platte (entsprechend dem gewünschten Radius) aus feuerfestem, hochtonerdehaltigem Material von 70 g beschwert. Anschliessend wird die Form in einer geschlossenen Al₂O₃-Kapsel 30 Minuten auf 1200°C erhitzt.

Die Scheiben mit einem Radius von 65 mm sind für 5,0 MHz-Array geeignet.

## Patentansprüche

1. Verfahren zur Herstellung fokussierender Piezoschwinger aus Piezokeramik durch Verformen, dadurch gekennzeichnet, dass piezokeramisches Material in einer Form heiss verformt wird.

2. Verfahren nach Anspruch 1, dadurch gekennzeichnet, dass ein Piezokeramikstreifen heiss verformt wird.

3. Verfahren nach Anspruch 1 und 2, dadurch gekennzeichnet, dass unter Anwendung von Druck heiss verformt wird.

4. Verfahren nach einem der Ansprüche 1 bis 3, dadurch gekennzeichnet, dass als Piezokeramik Blei-Zirkonat-Titanat-Keramik verwendet wird.

5. Verfahren nach einem der Ansprüche 1 bis 3, dadurch gekennzeichnet, dass als Piezokeramik Bleimetaniobat-Keramik verwendet wird.

6. Verfahren nach Anspruch 1 bis 5, dadurch gekennzeichnet, dass Piezokeramikstreifen einer Dicke von 10 µm bis 10 mm in eine auf der Innenseite profilierte Form gelegt und in dieser 2 bis 8 Stunden auf 300 bis 1300°C erhitzt werden.

7. Verfahren nach Anspruch 6, dadurch gekennzeichnet, dass der Keramikstreifen beim Erhitzen mit einem Druck von 1 mbar bis 1 bar belastet wird.

8. Verfahren nach Anspruch 6 oder 7, dadurch gekennzeichnet, dass zwei Stunden auf 1200°C erhitzt wird.

## Claims

1. A process for the production of focussing piezoelectric resonators from piezo-ceramic by deforming, characterised in that piezo-ceramic material is deformed when hot in a mould.

2. A process as claimed in Claim 1, characterised in that a piezo-ceramic strip is deformed when hot.

3. A process as claimed in Claim 1 and 2, characterised in that hot-deforming is carried out under pressure.

4. A process as claimed in one of Claims 1 to 3, characterised in that lead-zirconate-titanate ceramic is used as the piezo-ceramic.

5. A process as claimed in one of Claims 1 to 3, characterised in that lead metaniobate ceramic is used as the piezo-ceramic.

6. A process as claimed in Claim 1 to 5, characterised in that piezo-ceramic strips having a thickness of 10 µm to 10mm are placed in a mould which is shaped on its inside and are heated therein for two to eight hours at 300 to 1300°C.

7. A process as claimed in Claim 6, characterised in that the ceramic strip is subjected to a pressure of 1 mbar to bar during heating.

8. A process as claimed in Claim 6 or Claim 7, characterised in that heating is carried out for two hours at 1200°C.

## Revendications

1. Procédé de fabrication de résonateurs pié- zoélectriques focalisants, en céramique piézoélectrique par déformation, caractérisé en ce qu'il consiste à déformer à chaud le matériau céramique piézoélectrique dans un moule.

2. Procédé selon la revendication 1, caractérisé en ce qu'il consiste à déformer à chaud une bande de céramique piézoélectrique.

3. Procédé selon la revendication 1 ou 2, caractérisé en ce qu'il consiste à déformer à chaud en utilisant la pression.

4. Procédé selon l'une des revendications 1 à 3, caractérisé en ce qu'il consiste à utiliser, comme céramique piézoélectrique, une céramique au zirconate-titanate de plomb.

5. Procédé selon l'une des revendications 1 à 3, caractérisé en ce qu'il consiste à utiliser, comme céramique piézoélectrique, une céramique au métaniobate de plomb.

6. Procédé selon l'une des revendications 1 à 5, caractérisé en ce qu'il consiste à mettre des bandes de céramique piézoélectrique de 10 µm à 10 mm d'épaisseur dans un moule profilé du côté intérieur et à les chauffer dans celui-ci entre 300 et 1300°C pendant 2 à 8 heures.

7. Procédé selon la revendication 6, caractérisé en ce qu'il consiste à charger la bande de céramique, alors qu'elle est chauffée, par une pression de 1 millibar à 1 bar.

8. Procédé selon la revendication 6 ou 7, caractérisé en ce que le chauffage est opéré à 1200°C pendant 2 heures.
